# EUROPÄISCHE PATENTSCHRIFT

(11) **EP 0 043 164 B1**
(45) Veröffentlichungstag und Bekanntmachung des Hinweises auf die Patenterteilung: **28.03.1984**
(21) Anmeldenummer: 81200706.0
(22) Anmeldetag: 23.06.1981
(51) Int. Cl.: C23G 1/36, C23G 1/12

(54) **Ergänzungskonzentrat für Aluminiumreiniger**
Replenishing concentrate for aluminium cleaner
Produit concentré de remplissage pour un nettoyeur d'aluminium

(30) Priorität: 26.06.1980 US 163365
(43) Veröffentlichungstag der Anmeldung: 06.01.1982
(73) Patentinhaber: METALLGESELLSCHAFT AG, 60015 Frankfurt (DE); Société Continentale Parker, 92111 Clichy (FR)
(72) Erfinder: King, Peter F., Farmington Hills Michigan 48018 (US)
(74) Vertreter: Fischer, Ernst, Dr.

## Beschreibung

Die Erfindung betrifft ein Konzentrat zur Ergänzung eines sauren Reinigers für Aluminiumoberflächen, der ein Tensidgemisch aus alkenoxylierter Abietinsäure und alkenoxyliertem Hydroxykohlenwasserstoff sowie Fluorid enthält.

Bei der Kaltverformung von Aluminium wird üblicherweise auf die Aluminiumoberfläche ein organisches Schmiermittel aufgebracht, das den Verformungsvorgang erleichtern soll. Nach Abschluss des Verformungsvorganges verbleibt auf der Oberfläche ein Schmiermittelrückstand, der in üblichen Fällen vor der weiteren Behandlung entfernt werden muss.

Ein besonders vorteilhafter Reiniger für derartige Zwecke ist in der US-PS Nr. 3969135 beschrieben. Er enthält ein Tensidgemisch von alkenoxylierter Abietinsäure und alkenoxyliertem Hydroxykohlenwasserstoff sowie Fluorid und anorganische oder organische Säure, wie Schwefelsäure. Der pH-Wert des Reinigers sollte nicht mehr als 2, besonders vorteilhaft 1,2 betragen. Die Konzentration des Tensids ist nach unten durch die erforderliche Reinigungswirkung nach oben durch die Stabilität der Tenside in der wässerigen sauren Lösung begrenzt. Als Konzentrationsbereiche sind 0,01 bis 5 Gew.-%, vorzugweise 0,05 bis 0,21 Gew.-% genannt.

Bei anhaltendem Gebrauch dieses Reinigers ist eine Ergänzung der wirksamen Komponenten erforderlich. Eine Ergänzung der einzelnen Komponenten für sich ist insbesondere zeitraubend und mit erhöhten Fehlerquellen bei der Dosierung behaftet. Ein alle wirksame Bestandteile des Reinigers enthaltendes Ergänzungsmittel neigt in weiten Konzentrationsbereichen zur Phasentrennung unter den beim Verschiffen, Transportieren bzw. Lagern herrschenden Bedingungen.

Aufgabe der Erfindung ist es, ein Ergänzungsmittel für den bekannten Reiniger bereitzustellen, das die vorgenannten Nachteile nicht aufweist und eine einfache Ergänzung gestattet.

Die Aufgabe wird gelöst, indem ein Konzentrat bereitgestellt wird, bei dem der Gesamtgehalt der genannten Tenside 10 bis 20 Gew.-%, der Gehalt an Fluorid 2 bis 15 Gew.-% beträgt und bei dem infolge eines entsprechenden Mineralsäuregehaltes der pH-Wert unter 0 liegt.

Überraschenderweise tritt bei der Einstellung des Konzentrats auf die vorgenannten Werte hinsichtlich Konzentrationsbereiche und pH-Wert eine Phasentrennung nicht auf. Stattdessen hat das Konzentrat eine hohe Temperaturstabilität und kann daher ohne besondere Massnahmen unter üblichen Bedingungen transportiert und gelagert werden. Die Erfindung gestattet zudem, die Ergänzung des Reinigers mit einem Konzentrat vorzunehmen.

Der mit dem erfindungsgemässen Konzentrat zu ergänzende Reiniger für Aluminium weist vorzugsweise einen Fluoridgehalt von 0,001 bis 0,01 Gew.-% und einen Gehalt beider Tenside von je 0,05 bis 0,21 Gew.-% auf. Der pH-Wert des Reinigers sollte unter 2, seine Anwendungstemperatur oberhalb 54°C und seine Anwendungsdauer bei Spritzbehandlung je nach Verunreinigungsgrad der Aluminiumoberfläche bei 10 s bis 5 min liegen. Weitere Einzelheiten können der US-PS Nr. 3969135 entnommen werden.

Vorzugsweise enthält das Konzentrat Mineralsäure in einer Menge von 25 bis 50 Gew.-%.

Gemäss einer weiteren bevorzugten Ausführungsform enthält das Konzentrat eine alkenoxylierte Abietinsäure der Formel sowie einen alkenoxylierten Hydroxykohlenwasserstoff der Formel wobei
R₁ ein Alkyl- oder ein Alkylarylrest mit 8 bis 22 C-Atomen,
R₂ ein zweiwertiger Äthylen- oder Propylenrest bzw. Mischungen hiervon,
R₃ Wasserstoff oder ein Alkyl- oder Arylrest,
A der Abietinsäurerest, und
n 7 bis 22

ist.

Im Handel erhältliche alkenoxylierte Hydroxykohlenwasserstoffe sind z.B. "Triton CF-10 der Fa Rohm & Haas Co., "Antarox LF-330, "Antarox BL-330 und Igepal CA-630 der Fa. GAF Corporation, Trycol LF-1 der Fa. Emery Industries Inc. und " Plurafac D-25 der Fa. BASFWyandotte Corporation.

Die Zahl der Äthoxy- bzw. Propoxygruppen liegt hierbei etwa zwischen 8 und 16.

Handelsübliche alkenoxylierte Abietinsäureprodukte sind Surfactant AR 150 der Fa. Hercules Inc. und Pegosperse 700-TO der Fa. Glyco Chemicals Inc. Sie enthalten etwa 14 bis 16 Äthoxygruppen.

Obgleich die im erfindungsgemässen Konzentrat eingesetzten Tenside im allgemeinen in der durch Alkenoxylierung gebildeten Kette eine endständige OH-Gruppe aufweisen (R₃ = H), können auch die im allgemeinen schaumärmeren Tenside mit mit Alkyl- oder Arylgruppen verätherten Endgruppen verwendet werden.

Als Fluoridquelle kann jede hierfür geeignete Verbindung eingesetzt werden. Besonders geeignet ist jedoch die Verwendung von Fluorwasserstoff.

Nach einer weiteren bevorzugten Ausführungsform der Erfindung enthält das Konzentrat die Komponenten des Tensidgemisches in etwa gleichen Konzentrationen.

Weiterhin ist es vorteilhaft, als Mineralsäure Phosphorsäure und/oder Schwefelsäure einzusetzen.

Das folgende Beispiel erläutert die Erfindung näher und beispielsweise.

### Beispiel:

Es wurde ein Konzentrat durch Vermischen folgender Komponenten hergestellt.

Das Konzentrat war auch nach einwöchiger Lagerung bei einer Temperatur von 49°C stabil.

## Patentansprüche

1. Konzentrat zur Ergänzung eines sauren Reinigers für Aluminiumoberflächen, der ein Tensidgemisch aus alkenoxylierter Abietinsäure und alkenoxyliertem Hydroxykohlenwasserstoff sowie Fluorid enthält, dadurch gekennzeichnet, dass der Gesamtgehalt der genannten Tenside 10 bis 20 Gew.-%, der Gehalt an Fluorid 2 bis 15 Gew.-% beträgt und infolge eines entsprechenden Mineralsäuregehaltes der pH-Wert unter 0 liegt.

2. Konzentrat nach Anspruch 1, dadurch gekennzeichnet, dass der Mineralsäuregehalt 25 bis 50 Gew.-% beträgt.

3. Konzentrat nach einem der beiden Ansprüche 1 oder 2, dadurch gekennzeichnet, dass es eine alkenoxylierte Abietinsäure der Formel sowie einen alkenoxylierten Hydroxykohlenwasserstoff der Formel enthält, wobei
R₁ ein Alkyl- oder ein Alkylarylrest mit 8 bis 22 C-Atomen,
R₂ ein zweiwertiger Äthylen- oder Propylenrest bzw. Mischungen hiervon,
R₃ Wasserstoff oder ein Alkyl- oder Arylrest,
Ader Abietinsäurerest, und
n 7 bis 22
ist.

4. Konzentrat nach einem der Ansprüche 1, 2 oder 3, dadurch gekennzeichnet, dass es die Komponenten des Tensidgemisches in etwa gleichen Konzentrationen enthält.

5. Konzentrat nach einem oder mehreren der Ansprüche 1 bis 4, dadurch gekennzeichnet, dass es als Mineralsäure Phosphorsäure und/oder Schwefelsäure enthält.

## Claims

1. Concentrate for replenishing of an acidic cleaner for aluminum surfaces, containing a mixture of surfactants of alkene-oxylated abietic acid and of alkene-oxylated hydroxyhydrocarbon as well as fluoride, characterised in that the total content of the surfactants amounts from 10 to 20% by weight, the content of fluoride amounts from 2 to 15% by weight and as a consequence of a
content of mineral acid the pH-index is less than 0.

2. Concentrate according to claim 1, characterised in that the content of mineral acid amounts from 25 to 50% by weight.

3. Concentrate according to claim 1 or 2, characterised in that it contains an alkylene-oxylated abietic of the formula and an alkylene-oxylated hydroxyhydrocarbon of the formula wherein
R₁ is an alkyl or an alkylaryl group of 8 to 22 carbon atoms,
R₂ is a divalent ethylene or propylene group or mixtures thereof,
R₃ is hydrogen or an alkyl or aryl group,
A is the abietic group, and
n amounts from 7 to 22.

4. Concentrate according to claim 1, 2 or 3, characterised in that it contains the components of the surfactant mixtures in about equal concentrations.

5. Concentrate according to any of claims 1 to 4, characterised in that it contains as mineral acid phosphoric and/or sulfuric acid.

## Revendications

1. Concentré pour l'enrichissement d'un dégraissant acide pour surfaces d'aluminium, qui contient un mélange d'agents tensio-actifs fait d'acide abiétique alcénoxylé et d'hydroxyhydrocarbure alcénoxylé ainsi que du fluorure, caractérisé en ce que la teneur totale des agents tensio-actifs indiqués est de 10 à 20% en poids, la teneur en fluorure de 2 à 15% en poids et, par suite d'une teneur en acide minéral appropriée, le pH est inférieur à 0.

2. Concentré selon la revendication 1, caractérisé en ce que la teneur en acide minéral est de 25 à 50% en poids.

3. Concentré suivant l'une des revendications 1 ou 2, caractérisé en ce qu'il contient un acide abiétique alcénoxylé de formule ainsi qu'un hydroxyhydrocarbure alcénoxylé de formule dans laquelle
R, est un radical alcoyle ou alcoylaryle en C₈ à C₂2,
R₂ est un radical divalent éthylène ou propylène ou des mélanges de ceux-ci,
R₃ est l'hydrogène ou un radical alcoyle ou aryle,
A est le radical de l'acide abiétique, et
n est 7 à 22.

4. Concentré suivant l'une des revendications 1, 2 ou 3, caractérisé en ce qu'il contient les constituants du mélange d'agents tensio-actifs à des concentrations à peu près égales.

5. Concentré suivant une ou plusieurs des revendications 1 à 4, caractérisé en ce qu'il contient comme acide minéral de l'acide phosphorique et/ou de l'acide sulfurique.
